# EUROPÄISCHE PATENTSCHRIFT

(11) **EP 0 023 026 B1**
(45) Veröffentlichungstag und Bekanntmachung des Hinweises auf die Patenterteilung: **22.02.1984**
(21) Anmeldenummer: 80104161.7
(22) Anmeldetag: 16.07.1980
(51) Int. Cl.: D06L 3/12

(54) **Mischungen von optischen Aufhellern und deren Verwendung**
Mixtures of optical brighteners and their use
Mélanges d'agents de blanchiment optiques et leur utilisation

(30) Priorität: 21.07.1979 DE 2929591
(43) Veröffentlichungstag der Anmeldung: 28.01.1981
(73) Patentinhaber: HOECHST AKTIENGESELLSCHAFT, 65926 Frankfurt am Main (DE)
(72) Erfinder: Martini, Thomas, Dr., D-6232 Bad Soden am Taunus (DE); Erckel, Rüdiger, Dr., D-6239 Eppstein/Taunus (DE); Frühbeis, Horst, Dr., D-6233 Kelkheim (Taunus) (DE); Rösch, Günter, D-6232 Bad Soden am Taunus (DE); Probst, Heinz, D-6231 Sulzbach (DE)

## Beschreibung

Es ist bereits eine sehr große Anzahl von Einzelverbindungen bekannt, die als optische Aufheller verwendet werden können (Venkataraman, The Chemistry of Synthetic Dyes, Bd. V, Kapitel VIII). Darüber hinaus ist aus der französischen Patentschrift 1 415 977 der Einsatz von 1,4-Bis-(cyano-4-styryl)-benzol und 1,4-Bis-(cyano-2-styryl)-benzol als optische Aufheller bekannt. Aus Chemical Abstracts Bd. 83, Nr. 8, S. 165, Nr. 61504 c (1975) ist ferner die Verwendung eines Gemisches der letztgenannten Verbindung mit einem Naphthalimid-Derivat zum optischen Aufhellen bekannt. Es wurde nun gefunden, daß man die Wirkung dieser Einzelkomponenten noch deutlich steigern kann, wenn man das 1,4-Bis-(cyano-4-styryl)-benzol mit weiteren Aufhellern der im folgenden aufgeführten Formeln 2 bis 6 abmischt.

Gegenstand der vorliegenden Erfindung sind Mischungen von an sich bekannten optischen Aufhellern mit verbesserten Eigenschaften bestehend aus 0,05-0,95 Gew.-Teilen einer Verbindung der Formel 1 und 0,95 bis 0,05 Gew.-Teilen einer oder mehrerer Verbindungen der Formeln 2, 3, 4, 5 und 6 und wobei
n 0 oder 1,
X ein Sauerstoff- oder Schwefelatom,
R₁ und R₂ gleiche oder verschiedene Reste aus der Gruppe Wasserstoff-, Fluor- oder Chloratome, Phenyl, Trifluormethyl,C₁―C₉Alkyl, Alkoxy, Dialkylamino, Acylamino, Cyano, Carboxy, Carboalkoxy, Carbonsäureamid, Sulfonsäure, Sulfonsäureamid oder Sulfonsäurealkylester bedeutet, wobei zwei benachbarte Reste R₁ und R₂ zusammen auch für einen Benzoring, eine niedere Alkylen- oder eine 1,3-Dioxapropylengruppe stehen können,
B Cyano, eine Gruppe der Formel ―COOR₁₁ oder CONR₁₁ R₁₁ wobei R₁₁ Wasserstoff, C₁―C₁₈Alkyl, Cycloalkyl, Aryl, Alkylaryl, Halogenaryl, Aralkyl, Alkoxyalkyl, Hglogenalkyl, Hydroxyalkyl, Alkylaminoalkyl, Carboxyalkyl oder Carboalkoxyalkyl bedeutet oder zwei Alkyl- bzw. Alkylenreste unter der Bedeutung von R₁₁ zusammen mit dem Stickstoffatom auch einen Morpholin-, Piperidin- oder Piperazinring bilden können bedeutet, oder B eine Gruppe der Formel bedeutet, worin R₁₂ und R₁₃ gleiche oder verschiedene Reste aus der Gruppe Wasserstoff, Fluor-oder Chloratome, Phenyl, Alkyl, Alkoxy, Acylamino, Cyano, Carboxy, Carboalkoxy, Carbonsäureamid, Sulfonsäure, Sulfonsäureamid oder Sulfonsäurealkylester bedeuten, wobei zwei benachbarte Reste R₁₂ und R₁₃ zusammen auch für eine Alkylengruppe, einen ankondensierten Benzoring oder eine 1,3-Dioxapropylengruppe stehen können, oder
   B eine Gruppe der Formeln oder bedeutet, wobei R₁₄ eine geradkettige oder verzweigte Alkylgruppe mit 1-18 C-Atomen, vorzugsweise 1-6 C-Atomen, die durch Hydroxylgruppen, Halogenatome, Alkoxy-, Dialkylamino-, Alkylmercapto-, Chloraryloxy-, Aryloxy-, Arylmercapto- oder Arylreste substituiert sein kann, wobei im Falle der Dialkylaminoalkylgruppen die beiden Alkylgruppen zusammen auch einen Morpholin-, Piperidin- oder Piperazinring bilden können, oder R₁₄ eine Gruppe der Formel ―(CH₂CH₂O)ₙ―R mit n 1, 2 oder 3 und R=H, Alkyl, Dialkylaminoalkoxyalkyl oder Alkylthioalkoxyalkyl, wobei die Dialkylgruppen im Dialkylaminoalkoxyalkyl zusammen einen Piperidin-, Pyrrolidin-, Hexamethylenimen-, Morpholin- oder Piperazinring bilden können, oder R₁₄ einen Rest der Formel bedeutet, R₂₂ ein Wasserstoffatom, eine Triphenylmethylgruppe oder einen niederen Alkylrest bedeutet, der gegebenenfalls durch eine niedere Carbalkoxy-, Carbonamido-, Mono- oder Dialkylcarbonamido-, Carboxy- oder Benzoylgruppe substituiert ist und R₂₃ eine Cyangruppe oder eine Gruppe der Formeln bedeutet, worin R', R", R‴ ein Wasserstoffatom, einen niederen Alkylrest oder einen Phenylrest bedeuten, und wobei die niederen Alkylreste durch Hydroxy-, niedere Alkoxy-, niedere Dialkylamino- oder niedere Trialkylammoniumgruppen und die Phenylgruppe durch Halogenatome, niedere Alkyl- oder niedere Alkoxygruppen substituiert sein können, und in der R", R‴ auch zusammen einen gesättigten zweiwertigen Rest bilden können, Y, 0, S oder N-R mit R=H oder (C₁ bis C₄)-Alkyl bedeuten,
   oder B eine Gruppe der Formel bedeutet, worin R₁₅ einen Phenylring, der durch ein oder zwei Chloratome, ein oder zwei Alkyl-oder Alkoxyalkylgruppen, eine Phenyl-, Cyano-, Carboxy-, Carboalkoxy-, Carbonsäureamid-, Sul- . fonsäure-, Sulfonsäureamid- oder Sulfonsäurealkylestergruppe substituiert sein kann, bedeutet,
R₃ und R₄ gleich oder verschieden sein können und Wasserstoff, Alkyl, Cycloalkyl, Alkoxy, Hydroxyalkoxyethyl, Halogenalkyl, Aralkyl, Aryl oder N,N-di-alkylamin bedeuten oder R₃ und R₄ bilden zusammen einen fünfgliedrigen Heterocyclus mit 1 bis 3 Heteroatomen, vorzugsweise N-Atomen,
R₅ geradkettige oder verzweigtes Alkyl, Alkoxyalkyl, Dialkylaminoalkyl oder einen Rest der Formel bedeutet, worin R₁₆ Wasserstoff, C₂-C₈-Alkanoyl, Benzoyl oder ein Rest der Formel
   R₁₈NHCO- oder R₁₉OCO-
   und R₁₇ Wasserstoff, Alkyl oder Phenyl, R₁₈ Alkyl, Phenyl, Halogenphenyl oder Tolyl und R₁₉ C₁-C₈-Aklyl, Alkoxyalkyl, Cyclohexyl, Benzyl, Phenyläthyl oder gegebenenfalls durch nichtchromophore Substituenten substituiertes Phenyl ist,
   oder R₅ einen Rest der Formel bedeutet, worin R₂₀ C₁-C₁₀-Alkyl, C₁-C₆-Alkenyl, C₂-C₆-Alkinyl, C₁-C₈-Alkoxy, C₁-C₈-Alkyl-oder Dialkylamino, Phenoxymethyl, Phenyl, Tolyl, Benzyl oder Phenyläthyl und R₂₁ C₃-C₁₀-Alkyl ist, das durch Phenyl, Hydroxyphenyl, Methoxy oder Dimethoxy substituiert sein kann,
R₆ einen gegebenenfalls durch nicht-chromophore Substituenten substituierten Arylrest, einen 1,2,4-Triazo)-1 -yl-phenyl-, 1,2,3-Triazol-4-yl-phenyl-, 1,2,3-Triazol-3-yl-phenyl- oder 1,2,3-Triazol-2-yl-phenylrest bedeutet, die gegebenenfalls durch 1 oder 2 C₁-C₃-Alkyl oder Oxalkylgruppen, durch Oxaryl, Oxalkenyl oder Oxalkanoyl substituiert sein können, oder R₆ einen heterocyclischen Ring mit 1-3 Heteroatomen, vorzugsweise N oder O bedeutet, der durch Alkyl, Alkoxy, Halogen, Aryl oder Halogenaryl substituiert sein kann, oder R₆ einen 1 -Oxa-2,4-diazol-5-yl-Rest bedeutet, der durch Benzyl, Alkoxyphenyl, Styryl, Halogen, Alkoxy oder eine weitere heterocyclische Gruppe substituiert sein kann oder R₆ einen Benzimidazol-1-yl-, Benzimidazol-2-yl-, Benzthiazol-1-yl- oder Benzthiazol-2-yl-Rest bedeutet, die durch nicht-chromophore Substituenten substituiert sein können,
R⁷ Wasserstoff, Alkyl, Alkoxy, Aryl oder einen über ein Stickstoffatom gebundenen fünfgliedrigen Heterocyclus mit 1-3 N oder O Heteroatomen bedeutet, der durch Alkyl, Aryl, Hydroxy, Oxalkyl, Oxalkenyl, Oxaryl, Oxarylalkyl, Oxalkoxycarbonyl, Oxcarbamoyl, Oxepoxyalkyl, Styryl oder Halogenstyryl, einen anellierten Phenyl-, Naphthyl- oder Phenanthrylring, oder eine anellierte Gruppe der Formeln substituiert sein kann, wobei die aromatischen Ringe in den anellierten Gruppen noch durch Alkyl oder Alkoxy substituiert sein können und X Sauerstoff, NH oder N-Alkyl ist,
R₈ ein polycyclischer, aromatischer Rest mit mindestens drei kondensierten Ringen, die gegebenenfalls nichtchromophore Substituenten tragen,
Rg eine Aminogruppe, die durch ein oder zwei Alkyl-, Hydroxyalkyl-, Acyl- oder Phenylgruppen substituiert ist, wobei die Phenylgruppe eine oder mehrere nichtchromophore Reste enthalten kann und zwei Alkylgruppen zusammen mit dem Stickstoffatom der Aminogruppe einen Pyrrolidin-oder Piperidinring oder unter Einschluß eines weiteren Stickstoff- oder Sauerstoffatoms einen Piperazin- oder Morpholinring bilden können; eine Alkoxy-, Hydroxyalkoxy-, Acyloxy-, Alkylthio-oder Carbalkylmercaptogruppe darstellt,
R₁₀ unabhängig von R₈ die gleiche Bedeutung wie R₉ hat und zusätzlich ein Chloratom bedeuten kann, und
V eine Gruppe der Formeln bedeutet.

Bevorzugt sind Verbindungen der Formel worin A für eine p-Cyanophenylgruppe steht.

Soweit nicht anders definiert, enthalten Alkyl- und Alkoxygruppen sowie andere, davon abgeleitete Gruppen 1 bis 4 C-Atome. Unter dem Begriff >nichtchromophpre Substituenten< sind zu verstehen Alkyl, Alkoxy, Aryl, Aralkyl, Trifluormethyl, Cycloalkyl, Halogen, Alkylsulfonyl, Carboxy, Sulfonsäure, Cyan, Carbonamid, Sulfonamid, Carbonsäurealkylester, Sulfonsäurealkylester.

Von den Verbindungen unter den Formeln 2 bis 6 sind in den erfindungsgemäßen Gemischen die Verbindungen der folgenden Formeln bevorzugt:
Formel 2: wobei R₁, und R₂, in 5- und 7-Stellung Wasserstoff oder Chlor, Alkyl, Phenyl oder zusammen einen ankondensierten Phenylring, X Sauerstoff oder Schwefel, n = 1 und B eine Gruppe der Formeln bedeutet, wobei R_{14'} Alkyl, Chloralkyl, Alkoxyalkyl, Hydroxyalkyl oder eine Gruppe der Formel ―(CH₂CH₂O)ₙ―R bedeutet, wobei n 2 oder 3 und R Wasserstoff oder Alkyl ist, R_{15'} Phenyl bedeutet, das durch ein oder zwei Chloratome, ein oder zwei Alkyl-, Alkoxyalkylgruppen, eine Phenyl-, Cyano-, Carbonsäure-, Carboalkoxy-, Carbonsäureamid-, Sulfonsäure-, Sulfonsäureamid-, oder Sulfonsäurealkylestergruppe substituiert sein kann, R₂₃ Cyano oder Carboalkoxy und R₂₂ Alkyl bedeutet.
Formel 3: wobei R_{3'} Wasserstoff oder Alkoxy, R_{4'} Alkoxy und R₅, Alkyl, Alkoxyalkyl oder Dialkylaminoalkyl bedeutet.
Formel 4: wobei R_{6'} Phenyl oder die Gruppe der Formel und R_{7'} die Gruppen der Formeln bedeutet.
Formel 5:
Formel 6: wobei R_{1'} und R_{2'} Wasserstoff oder Alkyl und V' eine Gruppe der Formeln und X 0 oder S bedeutet.

Bevorzugt sind auch erfindungsgemäße Mischungen von optischen Aufhellern bestehend aus einer Verbindung der Formel 1 und einer oder mehreren Verbindungen der Formeln 2b―6b wobei R₁ in 5-Stellung ein Wasserstoff- oder Chloratom, eine Methyl- oder Phenylgruppe und R₂ ein Wasserstoffatom oder R₁ und R₂ beide eine Methylgruppe in 5,6- oder 5,7-Stellung, n O oder 1 und B eine Cyano- oder Carbo-(C₁-C₄)-alkoxygruppe oder eine Gruppe der Formeln oder bedeutet, wobei R₁₄ (C₁―C₆)-Alkyl, (C₁―C₆)-Chloralkyl, (C₁―C₄)-Alkoxy-(C₁―C₄)-alkyl, Hydroxy-(C₁―C₄)-alkyl oder eine Gruppe der Formel ―(CH₂CH₂O)ₙ―R, n 2 oder 3 und R Wasserstoff oder (C₁―C₄)-Alkyl, R₁₅ Phenyl, Halogenphenyl, (C₁―C₄)-Alkylphenyl oder (C₁―C₄)-Mlkoxyphenyl, R₂₂ (C₁-C₄)-Alkyl und R₂₃ Cyano oder Carbo-(C_{I}-C₄)-alkoxy bedeutet, wobei R₃ Wasserstoff oder (C₁―C₄)-Alkoxy, R₄ (C₁―C₄)-Alkoxy und R₆ (C₁―C₆)-Alkyl oder (C₁―C₄)-Alkoxy-(C₁―C₄)-alkyl bedeutet, wobei R₆ Phenyl oder die Gruppe der Formeln und R₇ eine Gruppe der Formel bedeutet, worin R₁ Wasserstoff oder (C₁―C₄)-Alkyl und R₂ Phenyl oder (C₁―C₄)-Alkoxy oder R₁ und R₂ zusammen einen Benzo- oder (1,2-d) Naphthoring darstellen, wobei R₈ die Pyrenylgruppe und R₉ und R₁₀ (C₁―C₄)-Alkoxy bedeutet, wobei R₁ und R₂ die gleiche Bedeutung haben wie bei Formel 2b und V eine Gruppe der Formeln und bedeutet.

Bevorzugt sind auch Mischungen von optischen Aufhellern bestehend aus einer Verbindung der Formel 1 a und einer oder mehreren Verbindungen der folgenden Formeln. wobei R₁ und R₂ in 5,6-Stellung Methyl und B Carbomethoxy, R Wasserstoff, R₁ Wasserstoff oder Methyl in 5-Stellung und B Carbomethoxy, Cyano oder eine Gruppe der Formeln worin R₁₄ und R₂₂ (C₁―C₃)-Alkyl und R₁₅ Phenyl, 4-Methylphenyl ist, oder R₁ Wasserstoff, Methyl oder t-Butyl in 5-Stellung, R₂ Wasserstoff oder Methyl in 7-Stellung und B Phenyl ist, wobei R₃ Wasserstoff oder Methoxy ist, oder oder wobei R₂ Wasserstoff oder Methyl ist.

Ganz besonders bevorzugt sind von den Verbindungen unter der Formel 2 die Verbindungen der Formel wobei R_{1"} und R_{2"} Wasserstoff oder Alkyl und B" eine Gruppe der Formeln und R_{14"} Alkyl oder Methoxyäthyl bedeutet. Von besonderer Wichtigkeit sind die folgenden Verbindungen unter der Formel 2: und

Das Mischungsverhältnis für die einzelnen Komponenten liegt zwischen 0,05 und 0,95, vorzugsweise 0,20-0,80 Gew.-Teilen für die Verbindungen der Formel 1 und entsprechend 0,95 bis 0,05, vorzugsweise 0,80-0,20 Gew.-Teilen für die übrigen Verbindungen der Formeln 2 bis 6. Diese Verbindungen der Formeln 2 bis 6 können einzeln aber auch in beliebiger Mischung untereinander eingesetzt werden, wobei das Mischungsverhältnis dieser Verbindungen untereinander gänzlich unkritisch ist und beliebig variiert werden kann. Gleiches gilt für die beiden unter Formel 1 fallenden Aufheller die sowohl einzeln als auch im Gemisch unter allen denkbaren Mischungsverhältnissen eingesetzt werden können.

Das optimale Mischungsverhältnis allerVerbindungen der Formeln 1 bis 6 hängt im Einzelfall von der Struktur der jeweiligen Verbindungen ab und läßt sich durch einfache Vorversuche unschwer ermitteln.

Wie bei optischen Aufhellern üblich, werden die einzelnen Komponenten durch Dispergierung in einem flüssigen Medium z. B. Wasser in die Handelsform gebracht. Man kann dabei die einzelnen Komponenten jede für sich dispergieren und dann die Dispersionen zusammen geben. Man kann aber auch die Einzelkomponenten in Substanz miteinander mischen und dann gemeinsam dispergieren. Dieser Dispergiervorgang geschieht in üblicher Weise in Kugelmühlen, Kolloidmühlen, Perlmühlen oder Dispersionsknetern. Die erfindungsgemäßen Mischungen eignen sich besonders zum Aufhellen von Textilmaterial aus linearen Polyestern, Polyamiden und Acetylcellulose. Man kann diese Mischungen aber auch mit gutem Ergebnis bei Mischgeweben verwenden, die aus linearen Polyestern und anderen synthetischen oder natürlichen Faserstoffen namentlich hydroxylgruppenhaltigen Fasern, insbesondere Baumwolle bestehen. Die Applikation dieser Mischungen geschieht dabei unter den für die Anwendung von optischen Aufhellern üblichen Bedingungen so beispielsweise nach dem Ausziehverfahren bei 90°C bis 130°C mit oder ohne Zusatz von Beschleunigern (Carriern) oder nach dem Thermosolverfahren. Die in Wasser unlöslichen Aufheller und die erfindungsgemäßen Mischungen können auch in organischen Lösemitteln z. B. Perchloräthylen, fluorierten Kohlenwasserstoffen gelöst zum Einsatz kommen. Dabei kann das Textilmaterial im Ausziehverfahren mit der Lösemittelflotte, welche den optischen Aufheller gelöst enthält, behandelt werden, oder man imprägniert, pflatscht, sprüht das Textilgut mit der aufhellerhaltigen Lösemittelflotte und trocknet anschließend bei Temperaturen von 120-220°C, wobei der optische Aufheller dabei restlos in der Faser fixiert wird. Man erhält dabei eine hervorragend aufgehellte Ware mit ausgezeichneter Lichtbeständigkeit, sowie Beständigkeit gegenüber Oxidations- und Reduktionsmitteln. Diese erfindungsgemäßen Mischungen weisen im Vergleich zu den Mischungen des japanischen Patents Sho 50(1975)-25 877 höhere Weißgrade auf und ergeben bereits bei niedrigen Temperaturen, z. B. 150°C, hervorragende Weißgrade.

Die folgenden Tabellen-Beispiele illustrieren die Erfindung. Das angewandte Applikationsverfahren soll hier beispielgebend geschildert werden:
Gewebeabschnitte aus Polyester-Stapelfasern werden gewaschen, getrocknet und auf einen Foulard mit wäßrigen Dispersionen imprägniert, die entweder den reinen optischen Aufheller der Formeln 1 und 3 mit einer Einsatzmenge von 0,08 Gew.-% oder ein Gemisch aus 0,064 Gew.-%, 0,04 Gew.-% und 0,016 Gew.-%des Aufhellers der Formel I mit 0,016, 0,04 bzw. 0,064 Gew.-% der Aufheller der Formel 3 enthalten.

Das Material wird mit einem Foulard zwischen Rollen so abgequetscht, daß sich eine Feuchtigkeitsaufnahme von ca. 80% ergibt. Das entspricht einer Aufnahme an optischen Aufhellern auf die Ware von 0,064%. Das so geklotzte Material wurde anschließend auf einem Spannrahmen 30 Sek. bei 170°C [Tabelle (a)] bzw. 210°C [Tabelle (b)] thermosoliert. Dabei wurden die jeweils angegebenen Weißgrade nach Ganz erhalten. Die Weißgrade wurden mit einem Spektralphotometer Typ DMC-25 gemessen (Firma Carl Zeiss, Oberkochen).

## Patentansprüche

1. Mischungen von an sich bekannten optischen Aufhellern bestehend aus 0,05-0,95 Gew.-Teilen einer Verbindung der Formel 1 und 0,95 bis 0,05 Gew.-Teilen einer oder mehrerer Verbindungen der Formeln 2, 3, 4, 5 und 6 und wobei
n 0 oder 1,
X ein Sauerstoff- oder Schwefelatom,
R₁ und R₂ gleiche oder verschiedene Reste aus der Gruppe Wasserstoff-, Fluor- oder Chloratome, Phenyl, Trifluormethyl, C₁―C₉Alkyl, Dialkylamino, Acylamino, Cyano, Carboxy, Carboalkoxy, Carbonsäureamid, Sulfonsäure, Sulfonsäureamid oder Sulfonsäurealkylester, bedeutet, wobei zwei benachbarte Reste R₁ und R₂ zusammen auch für einen Benzoring, eine niedere Alkylen- oder eine 1,3-Dioxapropylengruppe stehen können,
B Cyano, eine Gruppe der Formel ―COOR₁₁ oder CONR₁₁ R₁₁ wobei R₁₁ Wasserstoff, C₁―C₁₈Alkyl, Cycloalkyl, Aryl, Alkylaryl, Halogenaryl, Aralkyl, Alkoxyalkyl, Halogenalkyl, Hydroxyalkyl, Alkylaminoalkyl, Carboxyalkyl oder Carboalkoxyalkyl bedeutet oder zwei Alkyl- bzw. Alkylenreste unter der Bedeutung von R₁₁ zusammen mit dem Stickstoffatom auch einen Morpholin-, Piperidin- oder Piperazinring bilden können, bedeutet, oder B eine Gruppe der Formel bedeutet, worin R₁₂ und R₁₃ gleiche oder verschiedene Reste aus der Gruppe Wasserstoff, Fluor-oder Chloratome, Phenyl, Alkyl, Alkoxy, Acylamino, Cyano, Carboxy, Carboalkoxy, Carbonsäureamid, Sulfonsäure, Sulfonsäureamid oder Sulfonsäurealkylester, bedeuten, wobei zwei benachbarte Reste R₁₂ und R₁₃ zusammen auch für eine Alkylengruppe, einen ankondensierten Benzoring oder eine 1,3-Dioxapropylengruppe stehen können, oder B eine Gruppe der Formeln oder bedeutet, wobei R₁₄ eine geradkettige oder verzweigte Alkylgruppe mit 1―18 C-Atomen, vorzugsweise 1-6 C-Atomen, die durch Hydroxylgruppen, Halogenatome, Alkoxy-, Dialkylamino-, Alkylmercapto-, Chloraryloxy-, Aryloxy-, Arylmercapto- oder Arylreste substituiert sein kann, wobei im Falle der Dialkylaminoalkylgruppen die beiden Alkylgruppen zusammen auch einen Morpholin-, Piperidin- oder Piperazinring bilden können, oder R₁₄ eine Gruppe der Formel ―(CH₂CH₂O)ₙ―R mit n 1, 2 oder 3 und R=H, Alkyl, Dialkylaminoalkoxyalkyl oder Alkylthioalkoxyalkyl, wobei die Dialkylgruppen im Dialkylaminoalkoxyalkyl zusammen einen Piperidin-, Pyrrolidin-, Hexamethylenimen-, Morpholin- oder Piperazinring bilden können, oder R₁₄ einen Rest der Formel bedeutet, R₂₂ ein Wasserstoffatom, eine Triphenylmethylgruppe oder einen niederen Alkylrest bedeutet, der gegebenenfalls durch eine niedere Carbalkoxy-, Carbonamido-, Mono- oder Dialkylcarbonamido-, Carboxy- oder Benzoylgruppe substituiert ist und R₂₃ eine Cyangruppe oder eine Gruppe der Formeln bedeutet, wobei R', R", R‴ ein Wasserstoffatom, einen niederen Alkylrest oder einen Phenylrest bedeuten, und wobei die niederen Alkylreste durch Hydroxy-, niedere Alkoxy-, niedere Dialkylamino- oder niedere Trialkylammoniumgruppen und die Phenylgruppe durch Halogenatome, niedere Alkyl- oder niedere Alkoxygruppen substituiert sein können, und in der R", R‴ auch zusammen einen gesättigten zweiwertigen Rest bilden können, Y, O, S oder N―R mit R=H oder (C₁―C₄)-Alkyl bedeuten,
oder B eine Gruppe der Formel bedeutet, worin R₁₅ einen Phenylring, der durch ein oder zwei Chlpratome, ein oder zwei Alkyl-oder Alkoxyalkylgruppen, eine Phenyl-, Cyano-, Carboxy-, Carboalkoxy-, Carbonsäureamid-, Sulfonsäure-, Sulfonsäureamid- oder Sulfonsäurealkylestergruppe substituiert sein kann, bedeutet,
R₃ und R₄ gleich oder verschieden sein können und Wasserstoff, Alkyl, Cycloalkyl, Alkoxy, Hydroxyalkoxyethyl, Halogenalkyl, Aralkyl, Aryl oder N,N-di-alkylamin bedeuten oder R₃ und R₄ bilden zusammen einen fünfgliedrigen Heterocyclus mit 1 bis 3 Heteroatomen, vorzugsweise N-Atomen,
R₅ geradkettige oder verzweigtes Alkyl, Alkoxyalkyl, Dialkylaminoalkyl oder einen Rest der Formel bedeutet, worin R₁₆ Wasserstoff, C₂―C₈-Alkenoyl, Benzoyl oder ein Rest der Formel und R₁₇ Wasserstoff, Alkyl oder Phenyl, R₁₈ Alkyl, Phenyl, Halogenphenyl oder Tolyl und R₁₉ C₁―C₈-Alkyl, Alkoxyalkyl, Cyclohexyl, Benzyl, Phenyläthyl oder gegebenenfalls durch nichtchromophore Substituenten substituiertes Phenyl ist,
oder R₅ einen Rest der Formel bedeutet, worin R₂₀ C₁―C₁₀-Alkyl, C₁―C₆-Alkenyl C₂―C₆-Alkinyl, C₁―C₈-Alkoxy, C₁―C₈-Alkyl-oder Dialkylamino, Phenoxymethyl, Phenyl, Tolyl, Benzyl oder Phenyläthyl und R₂₁ C₃―C₁₀-Alkyl ist, das durch Phenyl, Hydroxyphenyl, Methoxy oder Dimethoxy substituiert sein kann,
R₆ einen gegebenenfalls durch nicht-chromophore Substituenten substituierten Arylrest, einen 1,2,4-Triazol-1-yl-phenyl-, 1,2,3-Triazol-4-yl-phenyl-, 1,2,3-Triazol-3-yl-phenyl- oder 1,2,3-Triazol-2-yl-phenylrest bedeutet, die gegebenenfalls durch 1 oder 2 C₁-C₃-Alkyl oder Oxalkylgruppen, durch Oxaryl, Oxalkenyl oder Oxalkanoyl substituiert sein können, oder R₆ einen heterocyclischen Ring mit 1-3 Heteroatomen, vorzugsweise N oder 0 bedeutet, der durch Alkyl, Alkoxy, Halogen, Aryl oder Halogenaryl substituiert sein kann, oder R₆ einen 1 -Oxa-2,4-diazol-5-yl-Rest bedeutet, der durch Benzyl, Alkoxyphenyl, Styryl, Halogen, Alkoxy oder eine weitere heterocyclische Gruppe substituiert sein kann oder R₆ einen Benzimidazol-1-yl-, Benzimidazol-2-yl-, Benzthiazol-1-yl- oder Benzthiazol-2-yl-Rest bedeutet, die durch nicht-chromophore Substituenten substituiert sein können,
R⁷ Wasserstoff, Alkyl, Alkoxy, Aryl, oder einen über ein Stickstoffatom gebundenen fünfgliedrigen Heterocyclus mit 1-3 N oder 0 Heteroatomen bedeutet, der durch Alkyl, Aryl, Hydroxy, Oxalkyl, Oxalkenyl, Oxaryl, Oxarylalkyl, Oxalkoxycarbonyl, Oxcarbamoyl, Oxepoxyalkyl, Styryl oder Halogenstyryl, einen anellierten Phenyl-, Naphthyl- oder Phenanthrylring, oder eine anellierte Gruppe der Formeln substituiert sein kann, wobei die aromatischen Ringe in den anellierten Gruppen noch durch Alkyl oder Alkoxy substituiert sein können und X Sauerstoff, NH oder N-Alkyl ist,
R₈ ein polycyclischer, aromatischer Rest mit mindestens drei kondensierten Ringen, die gegebenenfalls nichtchromophore Substituenten tragen,
Rg eine Aminogruppe, die durch ein oder zwei Alkyl-, Hydroxyalkyl-, Acyl- oder Phenylgruppen substituiert ist, wobei die Phenylgruppe eine oder mehrere nichtchromophore Reste enthalten kann und zwei Alkylgruppen zusammen mit dem Stickstoffatom der Aminogruppe einen Pyrrolidin-oder Piperidinring oder unter Einschluß eines weiteren Stickstoff- oder Sauerstoffatoms einen Piperazin- oder Morpholinring bilden können; eine Alkoxy-, Hydroxyalkoxy-, Acyloxy-, Alkylthio-oder Carbalkylmercaptogruppe darstellt,
R₁₀ unabhängig von R₈ die gleiche Bedeutung wie R₉ hat und zusätzlich ein Chloratom bedeuten kann, und
V eine Gruppe der Formeln bedeutet.

2. Mischungen von optischen Aufhellern nach Anspruch 1, bestehend aus einer Verbindung der Formel und einen oder mehreren Verbindungen der Formeln 2a―6a wobei R_{1'} und R_{2'} in 5- und 7-Stellung Wasserstoff oder Chlor, Alkyl, Phenyl oder zusammen einen ankondensierten Phenylring, X Sauerstoff oder Schwefel, n = 1 und B eine Gruppe der Formeln bedeutet, wobei R_{14'} Alkyl, Chloralkyl, Alkoxyalkyl, Hydroxyalkyl oder eine Gruppe der Formel ―(CH₂CH₂O)ₙ―R bedeutet, wobei n 2 oder 3 und R Wasserstoff oder Alkyl ist, R₁₅ Phenyl bedeutet, das durch ein oder zwei Chloratome, ein oder zwei Alkyl-, Alkoxyalkylgruppen, eine Phenyl-, Cyano-, Carbonsäure-, Carboalkoxy-, Carbonsäureamid-, Sulfonsäure-, Sulfonsäureamid-, oder Sulfonsäurealkylestergruppe substituiert sein kann, R₂₃ Cyano oder Carboalkoxy und R₂₂ Alkyl bedeutet, wobei R₃ Wasserstoff oder Alkoxy, R₄ Alkoxy und R_{5'} Alkyl, Alkoxyalkyl oder Dialkylaminoalkyl bedeutet, wobei R_{6'} Phenyl oder die Gruppe der Formel und R_{7'} die Gruppen der Formeln bedeutet, wobei R_{1'} und R_{2'} Wasserstoff oder Alkyl und V' eine Gruppe der Formeln und X O oder S bedeutet.

3. Mischungen von optischen Aufhellern nach Anspruch 1 bestehend aus einer Verbindung der Formel 1 a und einer oder mehreren Verbindungen der Formeln 2b-6b wobei R₁ in 5-Stellung ein Wasserstoff- oder Chloratom, eine Methyl- oder Phenylgruppe und R₂ ein Wasserstoffatom oder R₁ und R₂ beide eine Methylgruppe in 5,6- oder 5,7-Stellung, n O oder 1 und B eine Cyano- oder Carbo-(C₁-C₄)-alkoxygruppe oder eine Gruppe der Formeln oder bedeutet, wobei R₁₄ (C₁―C₆)-Alkyl, (C₁―C₆)-Chloralkyl, (C₁―C₄)-Alkoxy-(C₁―C₄)-alkyl, Hydroxy-(C₁―C₄)-alkyl oder eine Gruppe der Formel ―(CH₂CH₂O)ₙ―R, n 2 oder 3 und R Wasserstoff oder (C₁―C₄)-Alkyl, R₁₅ Phenyl, Halogenphenyl, (C₁―C₄)-Alkylphenyl oder (C₁―C₄)-Alkoxyphenyl, R₂₂ (C₁―C₄)-Alkyl und R₂₃ Cyano oder Carbo-(C₁―C₄)-alkoxy bedeutet, wobei R₃ Wasserstoff oder (C₁―C₄)-Alkoxy, R₄ (C₁―C₄)-Alkoxy und R₆ (C₁―C₆)-Allkyl oder (C₁―C₄)-Alkoxy-(C₁―C₄)-alkyl bedeutet, wobei R₆ Phenyl oder die Gruppe der Formeln und R₇ eine Gruppe der Formel bedeutet, worin R₁ Wasserstoff oder (C₁―C₄)-Alkyl und R₂ Phenyl oder (C₁―C₄)-Alkoxy oder R₁ und R₂ zusammen einen Benzo- oder (1,2-d) Naphthoring darstellen, wobei R₈ die Pyrenylgruppe und R₉ und R₁₀ (C₁―C₄)-Alkkaxy bedeutet, wobei R₁ und R₂ die gleiche Bedeutung haben wie bei Formel 2b und V eine Gruppe der Formeln und bedeutet.

4. Mischungen von optischen Aufhellern nach Anspruch 1 bestehend aus einer Verbindung der Formel 1 und einer oder mehreren Verbindungen der folgenden Formeln. wobei R₁ und R₂ in 5,6-Stellung Methyl und B Carbomethoxy; R Wasserstoff, R₁ Wasserstoff oder Methyl in 5-Stellung und B Carbomethoxy, Cyano oder eine Grupps der Formeln worin R₁₄ und R₂₂ (C₁-C₃)-Alkyl und R₁₅ Phenyl, 4-Methylphenyl oder 4-Methoxyphenyl ist, oder R₁ Wasserstoff, Methyl odert-Butyl in 5-Stellung, R₂ Wasserstoff oder Methyl in 7-Stellung und B Phenyl ist, wobei R₃ Wasserstoff oder Methoxy ist, oder oder wobei R₂ Wasserstoff oder Methyl ist.

5. Mischungen von optischen Aufhellern nach Anspruch 1 bis 4 bestehend aus 20 bis 80 Gew.%einer Verbindung der Formel 1 und 80 bis 20 Gew.%einer oder mehrerer Verbindungen der Formeln 2 bis 6.

6. Verwendung der Aufheller-Mischungen nach Anspruch 1 bis 5 zum Aufhellen von Polyesterfasern.

## Claims

1. Mixtures of optical brighteners known as such consisting of 0.05-0.95 parts by weight of a compound of the formula 1 and 0.95 to 0.05 parts by weight of one or more compounds of the formulae 2, 3, 4, 5 or 6 and in which
n denotes 0 or 1,
X denotes an oxygen or sulfur atom,
R₁ and R₂ denote identical or different radicals from the group comprising hydrogen, fluorine or chlorine atoms, phenyl, trifluoromethyl, C₁―C₉alkyl, alkoxy, dialkylamino, acylamino, cyano, carboxyl, carbalkoxy, carboxamide, sulfonic acid, sulfonamide or sulfonic acid alkyl ester, it being possible for two adjacent radicals R₁ and R₂ together also to represent a benzo ring, a lower alkylene group or a 1,3-dioxapropylene group,
B denotes cyano, a group of the formula ―COOR₁₁ or CONR₁₁ R₁₁ in which R₁₁ denotes hydrogen, C₁―C₁₈alkyl, cycloalkyl, aryl, alkylaryl, halogenoaryl, aralkyl, alkoxyalkyl, halogenoalkyl, hydroxyalkyl, alkylaminoalkyl, carboxyalkyl or carboalkoxyalkyl, or two alkyl or alkylene radicals with the meaning of R₁₁ can also form, together with the nitrogen atom, a morpholine, piperidine or piperazine ring, or B denotes a group of the formula in which R₁₂ and R₁₃ denote identical or different radicals from the group comprising hydrogen, fluorine or chlorine atoms, phenyl, alkyl, alkoxy, acylamino, cyano, carboxyl, carbalkoxy, carboxamide, sulfonic acid, sulfonamide or sulfonic acid alkyl ester, it being possible for two adjacent radicals R₁₂ and R₁₃ together also to represent an alkylene group, a fused benzo ring or a 1,3-dioxapropylene group, or B denotes a group of the formulae or in which R₁₄ denotes a straight-chain or branched alkyl group having 1―18 C atoms and preferably 1-6 C atoms, which can be substituted by hydroxyl groups, halogen atoms or alkoxy, dialkylamino, alkylmercapto, chloroaryloxy, aryloxy, arylmercapto or aryl radicals, it being possible in the case of the dialkylamino alkyl groups for the two alkyl groups together also to form a morpholine, piperidine or piperazine ring, or R₁₄ denotes a group of the formula ―(CH₂CH₂O)ₙ―R, in which n is 1, 2 or 3 and R is H, alkyl, dialkylaminoalkoxyalkyl or alkylthio- alkoxyalkyl, it being possible for the dialkyl groups in dialkylaminoalkoxyalkyl together to form a piperidine, pyrrolidine, hexamethyleneimine, morpholine or piperazine ring, or R₁₄ denotes a radical of the formula R₂₂ denotes a hydrogen atom, a triphenylmethyl group or a lower alkyl radical, which is optionally substituted by a lower carbalkoxy, carboxamido, mono- or di-alkylcarboxamido, carboxyl or benzoyl group, and R₂₃ denotes a cyano group or a group of the formulae in which R', R" and R'" denote a hydrogen atom, a lower alkyl radical or a phenyl radical, and it being possible for the lower alkyl radicals to be substituted by hydroxyl, lower alkoxy, lower dialkylamino or lower trialkylammonium groups and for the phenyl group to be substituted by halogen atoms or lower alkyl or lower alkoxy groups, and in which R" and R‴ together can also form a saturated divalent radical, Y denotes 0, S or N-R, in which R is H or (C₁ to C₄)-alkyl, or B denotes a group of the formula in which R₁₅ denotes a phenyl ring, which can be substituted by one or two chlorine atoms, one or two alkyl or alkoxyalkyl groups or one phenyl, cyano, carboxyl, carbalkoxy, carboxamide, sulfonic acid, sulfonamide or sulfonic acid alkyl rester group,
R₃ and R₄ can be identical or different and denote hydrogen, alkyl, cycloalkyl, alkoxy, hydroxyalkoxy- ethyl, halogenoalkyl, aralkyl, aryl or N,N-di-alkylamine, or R₃ and R₄ together form a five-membered heterocyclic radical having 1 to 3 hetero-atoms, preferably N atoms,
R₅ denotes straight-chain or branched alkyl, alkoxyalkyl, dialkylaminoalkyl or a radical of the formula in which R₁₆ is hydrogen, C₂―C₈-alkanoyl, benzoyl or a radical of the formula R₁₈NHCO- or R₁₉OCO- and R₁₇ is hydrogen, alkyl or phenyl, R₁₈ is alkyl, phenyl, halogenophenyl or tolyl and R₁₉ is C₁―C₈-alkyl, alkoxyalkyl, cyclohexyl, benzyl, phenylethyl or phenyl which is optionally substituted by non-chromophoric substituents, or R₅ denotes a radical of the formula in which R₂₀ is C₁―C₁₀-alkyl, C₂―C₆-alkenyl. C₂―C₆-alkinyl. C₁―C₈-alkoxy. C₁―C₈-alkylamino or dialkylamino, phenoxymethyl, phenyl, tolyl, benzyl or phanylethyl and R₂₁ is C₃―C₁₀-alkyl, which can be substituted by phenyl, hydroxyphenyl, methoxy or dimethoxy,
R₆ denotes an aryl radical, which is optionally substituted by nonchromophoric substituents, or denotes a 1,2,4-triazol-1-yl-phenyl, 1,2,3-triazol-4-yl-phenyl, 1,2,3-triazol-3-yl-phenyl or 1,2,3-triazol-2-yl-phenyl radical, which can optionally be substituted by 1 or 2 C₁―C₃-alkyl or oxalkyl groups or by oxaryl, oxalkenyl or oxalkanoyl, or R₆ denotes a heterocyclic ring having 1―3 hetero-atoms, preferably N or O, which can be substituted by alkyl, alkoxy, halogen, aryl or halogenoaryl, or R₆ denotes a 1-oxa-2,4-diazol-5-yl radical, which can be substituted by benzyl, alkoxyphenyl, styryl, halogen, alkoxy or a further heterocyclic group, or R₆ denotes a benzimidazol-1-yl, benz- imidazol-2-yl, benzthiazol-1-yl or benzthiazol-2-yl radical, which can be substituted by non- chromophoric substituents,
R₇ denotes hydrogen, alkyl, alkoxy, aryl or a five-membered heterocyclic radical which has 1―3 N or O hetero-atoms and is bonded via a nitrogen atom and can be substituted by alkyl, aryl, hydroxyl, oxalkyl, oxalkenyl, oxaryl, oxarylalkyl, oxalkoxycarbonyl, oxcarbamoyl, oxepoxyalkyl, styryl or halogenostyryl, a fused phenyl, naphthyl or phenanthryl ring or a fused group of the formulae and the aromatic rings in the fused groups can also be substitute by alkyl or alkoxy and X is oxygen, NH or N-alkyl,
R₈ represents a polycyclic, aromatic radical having at least three fused rings, which optionally carry non-chromophoric substituents,
R₉ represents an amino group, which is substituted by one or two alkyl, hydroxyalkyl, acyl or phenyl groups, it being possible for the phenyl group to contain one or more non-chromophoric radicals and for two alkyl groups, together with the nitrogen atom of the amino group, to form a pyrrolidine or piperidine ring or, with the inclusion of a further nitrogen or oxygen atom, a piperazine or morpholino ring, or R₉ represents an alkoxy, hydroxyalkoxy, acyloxy, alkylthio or carbalkyl- mercapto group,
R₁₀ independently of R₈ has the same meaning as R₉ and in addition can denote a chlorine atom and
V denotes a group of the formulae

2. Mixtures of optical brighteners as claimed in claim 1, consisting of a compound of the formula and one or more compounds of the formulae 2a-6a in which R₁, and R₂, in the 5-position and 7-position denote hydrogen or chlorine, alkyl or phenyl, or together denote a fused phenyl ring, X denotes oxygen or sulfur, n denotes 1 and B denotes a group of the formulae in which R₁₄, denotes alkyl, chloroalkyl, alkoxyalkyl, hydroxyalkyl or a group of the formula ―(CH₂CH₂O)ₙ―R, in which n is 2 or 3 and R is hydrogen or alkyl, R₁₅, denotes phenyl, which can be substituted by one or two chlorine atoms, one or two alkyl or alkoxyalkyl groups or one phenyl, cyano, carboxylic acid, carboalkoxy, carboxamide, sulfonic acid, sulfonamide or sulfonic acid alkyl ester group, R₂₃ denotes cyano or carboalkoxy and R₂₂ denotes alkyl, in which R₃, denotes hydrogen or alkoxy, R₄, denotes alkoxy and R₅, denotes alkyl, alkoxyalkyl or dialkylaminoalkyl, in which R₆. denotes phenyl or the group of the formula and R₇, denotes the groups of the formulae and in which R₁, and R₂, denote hydrogen or alkyl and V' denotes a group of the formulae and X denotes 0 or S.

3. Mixtures of optical brighteners as claimed in claim 1, consisting of a compound of the formula 1 a and one or more compounds of the formulae 2b-6b in which R₁ in the 5-position denotes a hydrogen or chlorine atom or a methyl or phenyl group and R₂ denotes a hydrogen atom, or R₁ and R₂ both denote a methyl group in the 5,6- or 5,7-position, n denotes 0 or 1 and B denotes a cyano or carbo-(C₁―C₄)-alkoxy group or a group of the formulae or in which R₁₄ denotes (C₁―C₆)-alkyl, (C₁―C₆)-chloroalkyl, (C₁―C₄)-alkoxy-(C₁―C₄)-alkyl, hydroxy-(C₁―C₄)-alkyl or a group of the formula ―(CH₂CN₂O)ₙ―R, n denotes 2 or 3 and R denotes hydrogen or (C₁―C₄)-alkyl, R₁₅ denotes phenyl, halogenophenyl, (C₁―C₄)-alkylphenyl or (C₁―C₄)-alkoxyphenyl, R₂₂ denotes (C₁―C₄)-alkyl and R₂₃ denotes cyano or carbo-(C₁―C₄)-alkoxy, in which R₃ denotes hydrogen or (C₁―C₄)-alkoxy, R₄ denotes (C₁―C₄)-alkoxy and R₅ denotes (C₁―C₆)-alkyl or (C₁―C₄)-alkoxy-(C₁―C₄)-alkyl, in which R₆ denotes phenyl or the group of the formulae and R₇ denotes a group of the formula in which R₁ represents hydrogen or (C₁―C₄)-alkyl and R₂ represents phenyl or (C₁―C₄)-alkoxy, or R₁ and R₂ together represent a benzo or (1,2-d)-naphtho ring, in which R₈ denotes the pyrenyl group and R₉ and R₁₀ denote (C₁―C₄)-alkoxy, and in which R₁ and R₂ have the same meaning as in formula 2b and V denotes a group of the formulae or

4. Mixtures of optical brighteners as claimed in claim 1, consisting of a compound of the formula 1 and one or more compounds of the following formulae in which R₁ and R₂ in the 5,6-position are methyl and B is carbomethoxy, or R₁ is hydrogen, R₂ is hydrogen or methyl in the 5-position and B is carbomethoxy, cyano or a group of the formulae in which R₁₄ and R₂₂ are (C₁―C₃)-alkyl and R₁₅ is phenyl, 4-methylphenyl or 4-methoxyphenyl, or R₁ is hydrogen, methyl or t-butyl in the 5-position, R₂ is hydrogen or methyl in the 7-position and B is phenyl, in which R₃ is hydrogen or methoxy, or and or in which R₂ is hydrogen or methyl.

5. Mixtures of optical brighteners as claimed in claims 1 to 4, consisting of 20 to 80% by weight of a compound of the formula 1 and 80 to 209%by weight of one or more compounds of the formulae 2 to 6.

6. Use of the brightener mixtures as claimed in claim 1 to 5 for brightening polyester fibers.

## Revendications

1. Mélanges d'azureurs optiques connus en soi, mélanges qui sont constitués de 0,05 à 0,95 partie en poids d'un composé de formule 1: et de 0,95 à 0,05 partie en poids d'un ou plusieurs composés répondant à l'une des formules 2, 3, 4, 5 et 6: et dans lesquelles:
n est égal à 0 ou à a,
X représente un atome d'oxygène ou de soufre,
R₁ et R₂ représentent chacun, indépendamment l'un de l'autre, un atome d'hydrogène, de fluor ou de chlore, un phényle, un trifluorométhyle, un alkyle en C₁―C₉, un alcoxy, un dialkylamino, un acylamino, un cyano, un carboxy, un alcoxycarbonyle, un carbamoyle, un sulfo, un sulfamoyle ou un alcoxysulfonyle, deux radicaux R₁ et R₂ voisins pouvant également former ensemble un noyau benzo, un radical alkylène inférieur ou un radical dioxa-1,3 propylène,
B représente un radical cyano, un radical ―COOR₁₁ ou un radical ―CONR₁₁ R₁₁ dans lesquels R₁₁ représente l'hydrogène, un alkyle en C₁―C₁₈, un cycloalkyel, un aryle, un alkylaryle, un halogénoaryle, un aralkyle, un alcoxyalkyle, un halogéno-alkyle, un hydroxyalkyle, un alkyl- aminoalkyle, un carboxyalkyle ou un alcoxycarbonylalkyle, ou deux radicaux alkyles ou alkylènes R₁₁ formant ensemble, et avec l'atome d'azote, un noyau de morpholine, de pipéridine ou de pipérazine, ou B représente un radical répondant à la formule: dans laquelle R₁₂ et R₁₃ représentent chacun, indépendamment l'un de l'autre, un atome d'hydrogène, de fluor ou de chlore, un phényle, un alkyle, un alcoxy, un acylamino, un cyano, un carboxy, un alcoxycarbonyle, un carbamoyle, un sulfo, un sulfamoyle ou un alcoxysulfonyle, deux radicaux R₁₂ et R₁₃ voisins pouvant également former ensemble un radical alkylène, un noyau benzo condensé ou un radical dioxa-1,3 propylène, ou B représente un radical répondant à l'une des formules: et dans lesquelles R₁₄ représente un radical alkyle, linéaire ou ramifié, contenant de 1 à 18 atomes de carbone, de préférence de 1 à 6, éventuellement porteur de groupes hydroxy, d'atomes d'halogènes ou de radicaux alcoxy, dialkylamino, alkylthio, chloraryloxy, aryloxy, arylthio ou aryles, les deux radicaux alkyles d'un radical dialkylaminoalkyle pouvant également former ensemble un noyau de morpholine, de pipéridine ou de pipérazine, ou R₁₄ raprésente un radical ―(CH₂CH₂O)ₙ―R dans lequel n est égal à 1, à 2 ou à 3 et R représente l'hydrogène, un alkyle, un dialkylaminoalcoxyalkyle ou un alkylthio-alcoxyalkyle, les deux radicaux alkyles d'un radical dialkylaminoalcoxyalkyle pouvant également former ensemble un noyau de pipéridine, de pyrrolidine, de perhydroazépine, de morpholine ou de pipérazine, ou R₁₄ représente un radical répondant à la formule: R₂₂ représente un atome d'hydrogène, un radical triphénylméthyle ou up radical alkyle inférieur éventuellement porteur d'un radical alcoxycarbonyle inférieur, carbamoyle, monoalkylcarb- amoyie, dialkylcarbamoyle, carboxy ou benzoyle, et R₂₃ représente un radical cyano ou un radical répondant à l'une des formules: dans IesquellesR', R" et R"' représentent chacun un atome d'hydrogène, un radical slkyle inférieur ou un radical phényle, les radicaux alkyles inférieurs pouvant porter des radicaux hydroxy, alcoxy inférieurs, dialkylamino inférieurs ou trialkylammoniums inférieurs, et le radical phényle pouvant porter des atomes d'halogènes, des radicaux alkyles inférieurs ou des radicaux alcoxy inférieurs, et dans lesquelles R" et R"' peuvent également former ensemble un radical bivalent saturé, et Y représente O, S ou un radical N-R dans lequel R désigne l'hydrogène ou un alkyle en C₁-C₄, ou B représente un radical répondant à la formule: dans laquelle R₁₅ représente un noyau phényle qui peut porter comme substituant(s) un ou deux atomes de chlore, un ou deux radicaux alkyles ou alcoxyalkyles ou un radical phényle, cyano, carboxy, alcoxycarbonyle, carbamoyle, sulfo, sulfamoyle ou alcoxysulfonyle,
R₃ et R₄ représentent chacun, indépendamment l'un de l'autre, l'hydrogène, un alkyle, un cycloalkyle, un alcoxy, un hydroxyalcoxyéthyle, un halogénoalkyle, un aralkyle, un aryle ou un N,N-dialkylamino, ou R₃ et R₄ forment ensemble un hétérocycle pentagonal renfermant de 1 à 3 hétéroatomes, de préférence des atomes d'azote,
R₅ représente un alkyle linéaire ou ramifié, un alcoxyalkyle, un dialkylaminoalkyle ou un radical répondant à la formule: dans laquelle R₁₆ représente l'hydrogène, un alcanoyle en C₂―C₈, un benzoyle ou un radical: et R₁₇ représente l'hydrogène, un alkyle ou un phényle, R₁₈ désignant un alkyle, un phényle, un halogénophényle ou un tolyle et R₁₉ un alkyle en C₁―C₈, un alcoxyalkyle, un cyclohexyle, un benzyle, un phényléthyle ou un phényle éventuellement porteur de substituants non chromophores, ou R₅ représente un radical répondant à la formule: dans laquelle R₂₀ représente un alkyle en C₁―C₁₀, un alcényle en C₂―C₆, un alcynyle en C₂―C₆, un alcoxy en C₁―C₈, un alkylamino ou dialkylamino à alkyle en C₁―C₈, un phénoxyméthyle, un phényle, un tolyle, un benzyle ou un phényléthyle et R₂₁ représente un alkyle en C₃―C₁₀ éventuellement porteur d'un phényle, d'un hydroxyphényle, d'un méthoxy ou de deux méthoxy,
R₆ représente un radical aryle éventuellement porteur de substituants non chromophores, un radical (triazole-1,2,4 yl-1)-phényle, (triazole-1,2,3 yl-4)-phényle, (triazole-1,2,3 yl-3)-phényle ou (triazole-1,2,3 yl-2)-phényle éventuellement porteur d'un ou deux radicaux alkyles ou alcoxy en C₁ à C₃, d'un aryloxy, d'un alcényloxy ou d'un alcanoyloxy, ou R₆ représente un noyau hétérocyclique contenant de 1 à 3 hétéroatomes, de préférence N ou O, qui peut porter un alkyle, un alcoxy, un halogène, un aryle ou un halogénoaryle, ou R₆ représente un radical oxa-1 diazole-2,4 yl-5 éventuellement porteur d'un benzyle, d'un alcoxyphényle, d'un styryle, d'un halogène, d'un alcoxy ou d'un autre radical hétérocyclique, ou R₆ représente un radical benzimidazolyle-1, benzimidazolyle-2, benzothiazolyle-1 ou benzothiazolyle-2 éventuellement porteur de substituants non chromophores,
R₇ représente un atome d'hydrogène, un radical alkyle, alcoxy ou aryle, ou un hétérocycle pentagonal contenant de 1 à 3 hétéroatomes, en l'espèce N ou 0, et relié par l'intermédiaire d'un atome d'azote, cet hétérocycle pouvant porter un alkyle, un aryle, un hydroxy, un alcoxy, un alcényloxy, un aryloxy, un arylalcoxy, un alcoxycarbonyloxy, un carbamoyloxy, un époxy-alcoxy, un styryle, un halogéno-styryle, un noyau phényle, naphtyle ou phénanthryle condensé, ou un radical condensé répondant à l'une des formules: les noyaux aromatiques présents dans les radicaux condensés pouvant en outre porter des alkyles ou des alcoxy, et X représentent l'oxygène, NH ou N-Alkyl,
Rₑ représente un radical aromatique polycyclique comportant au moins trois noyaux condensés éventuellement porteurs de substituants non chromqphores,
R₉ représente un radical amino qui porte un ou deux radicaux alkyles, hydroxyalkyles, acylos ou phényles, le radical phényle pouvant porter un ou plusieurs radicaux non chromophores, et deux radicaux alkyles pouvant former ensemble et avec l'atome d'azote du radical amino un noyau de pyrrolidine ou de pipéridine ou, avec inclusion d'un atome d'azote supplémentaire ou d'un atome d'oxygène, un noyau de pipérazine ou de morpholine, ou R₉ représente un radical alcoxy, hydroxyalcoxy, acyloxy, alkylthio ou alkylthiocarbonyle,
R₁₀ a, indépendamment de R₈, la mime signification que R₉ et peut en outre représenter un atome de chlore, et
V représente un radical répondant à l'une des formules:

2. Mélanges d'azureurs optiques selon la revendication 1, constitués d'un composé de formule: et d'un ou plusieurs composés répondant à l'une des formules 2a à 6a suivantes;
Formule 2a: dans laquelle R₁, et R₂, représentent chacun, aux positions 5 et 7, un atome d'hydrogène ou de chlore ou un radical alkyle ou phényle, ou forment ensemble un noyau phényle condensé, X représente l'oxygène ou le soufre, n est tgal à 1 at B représenta un radical répondant à à l'une des formules: dans lesquelles R₁₄, représente un radical alkyle, chloralkyle, alcoxyalkyle ou hydroxyalkyle ou un radical―(CH₂CH₂O)ₙ―R dans lequel n est égal à 2 ou à 3 et R représente l'hydrogène pu un alkyle, R₁₅ représente un phényle éventuellement porteur d'un ou deux atomes de chlore, d'un ou deux radicaux alkyles ou alcoxyalkyles ou un radical phényle, cyano, carboxy, alcoxycarbonyle, carbamoyle, sulfo, sulfamoyle ou alcoxysulfonyle, R₂₃ représente un radical cyano ou alcoxycarbonyle et R₂₂ représente un alkyle;
Formule 3a: dans laquelle R₃, représente l'hydrogène ou un alcoxy, R₄, un alcoxy et R₅, un alkyle, un alcoxyalkyle ou un dialkylaminoalkyle;
Formule 4a: dans laquelle R₆, représente un phényle ou le radical de formule: et R₇, représente un radical répondant à l'une des formules:
Formule 5a:
Formule 6a: dans laquelle R₁, et R₂, représentent chacun l'hydrogène ou un alkyle et V' représente un radical répondant à l'une des formules suivantes: le symbole X, dans l'avant-dernière formule, désignant 0 ou S.

3. Mélanges d'azurours optiques salonla revandication 1, constitués d'un composé de formule 1: et d'un ou plusieurs composés répondant aux formules 2b à 6b:
Formule 2b: dans laquelle R₁ représente, en position 5, un atome d'hydrogène ou de chlore au un radical méthyle ou phényle et R₂ repésente un atome d'hydrogène, ou R₁ et R₂ représentent chacun un radical méthyle et occupent les positions 5 et 6 ou 5 et 7, n est égal à 0 ou à 1 et B représente un radical cyano, un radical alcoxycarbonyle à alcoxy en C₁―C₄ ou un radical répondant à l'une des formules: dans lesquelles R₁₄ représente un alkyle en C₁―C₆, un chloralkyle en C₁C₆, un (C₁―C₄)-alcoxy-(C₁―C₄)-alkyle, un hydraxyalkyle en C₁―C₄ ou un radical ―(CH₂CH₂O)ₙ―R dans lequel n est égal à 2 ou à 3 et R représente l'hydrogène ou un alkyle en C₁―C₄, R₁₅ représente un radical phényle, halogénophényle, (C₁―C₄)-alkylphényle ou (C₁―C₄)-alcoxyphényle, R₂₂ représente un alkyle en C₁―C₄ et R₂₃ représente un cyano ou un alcoxycarbonyle à alcoxy en C₁―C₄;
Formule 3b: dans laquelle R₃ représente l'hydrogène ou un alcoxy en C₁―C₄, R₄ représente un alcoxy en C₁―C₄ et R₅ représente un alkyle en C₁―C₆ ou un (C₁―C₄)-alcoxy-(C₁―C₄)-alkyle,
Formule 4b: dans Iaquelle R₆ représente un phényle ou un radical repondant à l'une des formules; et R₇ un radical répondant à la formule; dans laquelle R₁ représente l'hydrogène ou un alkyle en C₁―C₄ et R₂ représente un phényle ou un alcoxy en C₁―C₄, ou R₁ et R₂ forment ensemble un noyau benzo ou un noyau naphto[1,2-d];
Formule 5b: dans laquelle R₈ représente un radical pyrényle et Rg et R₁₀ représentent chacun un alcoxy en C₁―C₄;
Formule 6b: dans laquelle R₁ et R₂ ont les mêmes significations que dans la formule 2b, et V représente un radical répondant à l'une des formules: et

4. Mélanges d'azureurs optiques selon la revendication 1, constitués d'un composé de formule 1 et d'un ou plusieurs composés répondant aux formules suivantes:
Formule 2c: dans laquelle R₁ et R₂ représentent chacun, aux positions 5 et 6, un radical méthyle et B représente un radical méthoxycarbonyle, ou R₂ représente l'hydrogène, R₁ représente l'hydrogène ou un méthyle en position 5 et B représente un radical méthoxycarbonyle ou cyano ou un radical répondant à l'une des formules: dans lesquelles R₁₄ et R₂₂ représentent chacun un alkyle en C₁―C₄ et R₁₅ représente un phényle, un méthyl-4 phényle ou un méthoxy-4 phényle, ou R₁ représente l'hydrogène, un méthyle ou un tert-butyle en position 5, R₂ l'hydrogène ou un méthyle en position 7 et B un phényle;
Formule 3c: dans laquelle R₃ représente l'hydrogène ou un méthoxy;
Formule 4c: et
Formule 5c:
Formule 6c: et où R₂ représente l'hydrogène ou un méthyle.

5. Mélanges d'azureurs optiques selon l'une quelconque des revendications 1 à 4, constitués de 20 à 80% en poids d'un composé de formule 1 et de 80 à 20% en poids d'un ou plusieurs composés de formules 2 à 6.

6. Application des mélanges d'azureurs selon l'une quelconque des revendications 1 à 5 pour l'azurage de fibres de polyesters.
